# EUROPÄISCHE PATENTSCHRIFT

(11) **EP 0 120 506 B1**
(45) Veröffentlichungstag und Bekanntmachung des Hinweises auf die Patenterteilung: **11.05.1988**
(21) Anmeldenummer: 84103487.9
(22) Anmeldetag: 29.03.1984
(51) Int. Cl.: B22F 9/08

(54) **Metallpulver und Verfahren zu dessen Herstellung**
Metal powder and process for producing the same
Poudre métallique et son procédé de fabrication

(30) Priorität: 29.03.1983 DE 3311343
(43) Veröffentlichungstag der Anmeldung: 03.10.1984
(73) Patentinhaber: Walz, Alfred, Prof. Dr.-Ing., D-7830 Emmendingen (DE)
(72) Erfinder: Walz, Alfred, Prof. Dr.-Ing., D-7830 Emmendingen (DE)
(74) Vertreter: Hafner, Dieter, Dr. Dipl.-Phys.

(56) Entgegenhaltungen:
- DE-A- 1 758 844
- DE-A- 2 111 613
- GB-A- 952 457
- GB-A- 1 123 825

## Beschreibung

Die Erfindung betrifft ein Verfahren sowie eine Vorrichtung zur Herstellung von feinen Metallpulvern.

Aus GB-A 952457 ist ein Verfahren zur Herstellung von Metallpulvern bekannt, bei welchem man einen Metallschmelzstrom und Gas in eine Öffnung eines Behälters einströmen lässt. Nach den Fig. 1 und 2 dieser Druckschrift wird der Schmelzkegel durch einen Treibgasstrahl bei dem Winkel gegenüber der Schmelzkegelachse turbulent zerschlagen. Die entstandenen relativ groben Pulverteile können dann nur noch durch Explodieren der um 250°C überhitzten Schmelze zerkleinert werden und zwar durch den Dampfdruck der stark überhitzten Puverteile. Daraus resultieren relativ ungleichförmige Teilchen unterschiedlichster Grösse.

Ferner ist aus der GB-PS 1 123825 ein Pulverherstellungsverfahren bekannt, bei welchem das Treibgas etwa senkrecht zum Schmelzestrahl geführt wird. Ausdrücklich wird von einem Auftreffen des Treibgases mit stumpfem Winkel auf den Schmelzestrahl gesprochen. Ungleichmässige Teilchen sind somit die unvermeidliche Folge.

Der Erfindung liegt die Aufgabe zugrunde, ein Verfahren sowie eine zugehörige Vorrichtung anzugeben, die es ermöglichen, Metallpulver mit Pulverteilchen kleineren Durchmessers und einer relativ engen Teilchengrössenverteilung herzustellen. Diese Aufgabe wird durch die Merkmale des Anspruches 1, was das Verfahren anbelangt, sowie die Merkmale des Anspruches 5, was die Vorrichtung anbelangt, gelöst. Vorteilhafte Weiterbildungen ergeben sich aus den jeweils zugehörigen Unteransprüchen.

Die durch die Erfindung hergestellten Metallpulver weisen mittlere Pulverteilchendurchmesser zwischen 5 und 35 µm, bevorzugt zwischen 5 und 201im und vorzugsweise zwischen 8 und 15 um auf. Die Pulverteilchen weisen ferner Durchmesserverteilungen mit einer Standardabweichung von maximal 2,5 auf. Die Metallpulver bestehen überwiegend aus annähernd streng kugelförmigen Einzelpulverteilchen, 90% der das Metallpulver bildenden Pulverteilchen sollen eine Abweichung von weniger als 10% von der Kugelform aufweisen: Die Pulverteilchen weisen weiter einfach gekrümmte Oberflächen auf, was für die Sintermetallurgie von wesentlicher Bedeutung ist.

Bei dem Verfahren lässt man Metallschmelzestrom und Gas in eine Öffnung eines Behälters einströmen, wobei das Verhältnis von Gasdruck in der Nähe der Einströmöffnung ausserhalb des Behälters und Gasdruck innerhalb des Behälters grösser als 5 vorgegeben wird und ferner die Öffnung des Behälters so gewählt ist, dass das Verhältnis der in dem Behälter eintretenden Massenströme von Gas und Metallschmelze grösser als 8 ist. Der Schmelzestrom wird unter der Wirkung des mit Überschallgeschwindigkeit strömenden Gases zunächst in Fasern ausgezogen. Diese Fasern zerfallen dann in Tröpfchen, die nach Erstarrung die Pulverteilchen bilden. Die Temperatur des in dem Behälter durch die Öffnung einströmenden Gases soll vor dem Einströmen im Bereich zwischen dem 0,7 und 1,5fachen der Erstarrungstemperatur der Schmelze in °K betragen.

Die Metallschmelze tritt vorzugsweise erst an einer Stelle in der Behälteröffnung mit dem in die Öffnung einströmenden Gas in Berührung, an der der Gasdruck auf weniger als 60% des Drucks vor der Öffnung abgefallen ist, d.h. an einer Stelle, an der das Gas bereits fast Schallgeschwindigkeit aufweist. Der Druck an der Stelle, an der Schmelze und Gas in Berührung treten, soll jedoch mindestens noch ein Fünftel, vorzugsweise noch ein mindestens Drittel des Gasdrucks vor der Behälteröffnung sein.

Vorzugsweise soll das Gas an der ersten Berührungsstelle mit der Metallschmelze Überschallgeschwindigkeit aufweisen.

Als Gase können alle Gase eingesetzt werden, die nicht mit der Metallschmelze reagieren. Sauerstoff ist daher im allgemeinen zu vermeiden. Vorzugsweise werden hochreine Inertgase wie Helium oder Argon eingesetzt. Bei Metallen, die keine Hydride bilden, kann auch Wasserstoff eingesetzt werden. Bei Metallen, die keine Nitride bilden, kann Stickstoff eingesetzt werden. Auch Verbrennungsabgase wie Kohlenmonoxid können unter gewissen Bedingungen vorteilhaft sein. Ferner ist es möglich, über die Steuerung der Gaszusammensetzung besondere Effekte zu erzielen. Zum Beispiel durch Einsatz eines Gases mit geringem Sauerstoffpartialdruck können Metallpulver mit einer oberflächlichen Oxidschicht erhalten werden, die z.B. vorteilhaft als Katalysatoren eingesetzt werden können.

Es wird angenommen, dass die Bildung feinster Metallpulver nach dem erfindungsgemässen Verfahren über die Zwischenstufe der Ausbildung von Schmelzefäden erfolgt, wobei die Schmelzefäden aufgrund des hohen Verhältnisses von Oberflächenspannung zu Viskosität einen thermodynamisch extrem instabilen Zwischenzustand darstellen. Aufgrund ihrer Instabilität neigen die Schmelzfäden zum Zerfall in Tröpfchen. Die Temperatur des gasförmigen Mediums muss daher hinreichend hoch gewählt werden, dass die Schmelzefäden nicht vor dem Zerfall in Tröpfchen erstarren. Die Ausbildung der Faserzwischenstufe erfolgt innerhalb sehr kurzer Zeit. Die Schmelze zerplatzt beim Eintritt in das starke Druckgefälle und wird durch die hohe Gasgeschwindigkeit zu Fasern ausgezogen. Für die Herstellung sehr feiner Pulver ist es daher wesentlich, dass die Ausbildung hinreichend dünner Schmelzefasern vor dem Zerfall in Tröpfchen erfolgt.

Vorzugsweise tritt daher die Schmelze an der Stelle aus dem Tiegel aus, d.h. tritt mit dem Gas in Berührung, an der der höchste Druckgradient der Gasströmung vorliegt und gleichzeitig die Gasströmung bereits eine hinreichend hohe Geschwindigkeit, aber noch eine ausreichende Dichte zum Ausziehen des zerplatzten Schmelzestroms aufweist. Die Dichte soll vorzugsweise noch mindestens 0,4 bar betragen.

Der Druck vor der Öffnung des Behälters kann 1 bis 30 bar, vorzugsweise 1 bis 10 bar betragen. Im allgemeinen ist ein Druck von 1 bar ausreichend. Durch Anwendung von höherem Druck ist es möglich, sowohl den Druckgradienten Ap/A1, der das Zerplatzen des Schmelzestromes bewirkt, als auch die Dichte der das Ausziehen der zerplatzten Schmelze bewirkenden Überschallströmung zu erhöhen.

Würde man demnach die Einströmöffnung für das Gas in Analogie zum Düsenblasverfahren zur Herstellung von Fasern als Düse betrachten, so soll die Düse in Strömungsrichtung möglichst kurz ausgebildet sein, so dass der Druckgradient unterhalb der Stelle des engsten Düsenquerschnitts möglichst gross ist.

Für Ausbildung von Pulvern darf die Schmelze nicht im Faserzwischenzustand erstarren. Für Metallschmelzen mit Schmelzetemperaturen bis 600°C lässt sich die Erstarrung von Fasern durch die Steuerung der Gastemperatur im allgemeinen verhindern. Metalle mit höherer Erstarrungstemperatur geben ihre Wärme überwiegend durch Strahlung ab.

Zur Ausbildung von möglichst angenähert kugelförmigen Pulverteilchen werden solche Metalle im Schmelztiegel vorzugsweise auf Temperaturen von einigen 100°K über die Erstarrungstemperatur aufgeheizt.

Gegenstand der vorliegenden Erfindung ist auch eine Vorrichtung zur Herstellung von Metallpulvern, die aus zwei Gasräumen besteht, wobei die Gasräume durch mindestens eine Gasdurchtrittsöffnung verbunden sind, die ferner Mittel zur Erzeugung einer Druckdifferenz zwischen den beiden Gasräumen aufweist, die ferner ein Schmelzetiegel im Gasraum mit dem höheren Druck enthält, wobei der Schmelzetiegel mindestens eine Schmelzeaustrittsöffnung, die symmetrisch koaxial bzw. konzentrisch zur Gasdurchlassöffnung angeordnet ist, aufweist. Die Gasdurchlassöffnung ist so ausgestaltet, dass während des Betriebes der Vorrichtung das Gas bei einer bestimmten Geschwindigkeit den Schmelzestrom zunächst in Fasern auszieht und dann die Fasern in Tröpfchen zerfallen. Die Gasdurchtrittsöffnung kann als schlitzförmige Öffnung ausgebildet sein, wobei der Schmelzetiegel eine Vielzahl von in der Mittelebene der schlitzförmigen Gasdurchtrittsöffnung angeordnete Schmelzeaustrittsöffnungen aufweist. Die Gasdurchlassöffnungen können aber auch als kreissymmetrische Durchlassöffnungen ausgebildet sein, wobei in der Achse jeder Gasdurchlassöffnung eine Schmelzeaustrittsöffnung vorgesehen ist. Die Schmelzeaustrittsöffnungen sind vorzugsweise in Form von Schmelzeaustrittsnippeln ausgebildet. Die Schmelzeaustrittsnippel münden vorzugsweise in der Ebene des engsten Querschnitts der Gasdurchlassöffnung.

Die Länge der Gasdurchtrittsöffnung in Achsenrichtung soll den Durchmesser der Gasdurchlassöffnung an der engsten Stelle nicht übersteigen. Vorzugsweise soll sich die Gasdurchtrittsöffnung von der Stelle des engsten Querschnitts in Strömungsrichtung mit einem Öffnungswinkel von mehr als 90°, besonders bevorzugt mehr als 120°, erweitern.

Vorzugsweise sollen ferner die Schmelzeaustrittsnippel des Schmelzetiegels in die Gasdurchlassöffnung soweit hineinreichen, dass die Schmelzeaustrittsöffnungen in der Ebene münden, in der die Gasdruchtrittsöffnung sich zu erweitern beginnt.

Das erfindungsgemässe Verfahren und die erfindungsgemässe Vorrichtung werden anhand der anliegenden Figuren näher erläutert:
Fig. zeigt beispielhaft eine Vorrichtung zur Durchführung des erfindungsgemässen Verfahrens.
Fig. bis 4 zeigen erfindungsgemässe Gestaltungsmöglichkeiten für die Gasdurchtrittsöffnung.

Fig. zeigt einen Metallschmelzetiegel 1, der die Metallschmelze 2 enthält. Der Schmelzetiegel kann z.B. aus Quarzglas, Sinterkeramik oder Graphit bestehen. Der Schmelzetiegel 1 enthält an seinerunterseite mindestens einen Schmelzeaustrittsnippel 3. Der Schmelzeaustrittsnippel kann z.B. eine Öffnung von 0,3 bis 1 mm Durchmesser aufweisen. Der Schmelzetiegel ist ferner beheizt. Die Beheizung des Schmelzetiegels kann mittels einer Widerstandsheizung 4, die z.B. in eine keramische Masse 5 eingebettet ist, erfolgen. Der Fachmann ist in der Lage, auch andere Möglichkeiten der Beheizung der Schmelze vorzusehen, z.B. eine Hochfrequenzinduktionsheizung, eine direkte elektrische Heizung mittels Elektroden, die in die Schmelze eintauchen, usw. Bei Verwendung eines Graphittiegels kann z.B. die eine Elektrode der Tiegel sein. Ferner ist es möglich, eine Beheizung durch Flammen innerhalb oder ausserhalb des Schmelzetiegels vorzusehen. Der Schmelzetiegel 1 ist innerhalb eines Behälters 6 angeordnet, der durch eine Trennwand 7 in einen oberen Gasraum 8 und einen unteren Gasraum 9 unterteilt ist. Die Gasräume 8 und 9 sind durch eine Durchtrittsöffnung 10 verbunden. Die Durchtrittsöffnung 10 ist durch ein in die Trennwand 7 eingepasstes Formteil 11 ausgebildet. Der obere Gasraum 8 weist eine Gaszufuhrleitung 12 mit einem Ventil 13 zur Einstellung des Gasdrucks im oberen Gasraum 8 auf. Der untere Gasraum 9 enthält eine Gasabfuhrleitung 14 mit einer Förderpumpe 15 zur Einstellung und Aufrechterhaltung des Gasdrucks im unteren Gasraum 9. Der Boden des unteren Gasraums 9 ist konisch ausgebildet und weist eine Schleuse 16 zur Ausschleusung des gebildeten Metallpulvers auf. Ferner kann ein konischer Zwischenboden 17 vorgesehen sein, der der Sammlung und Abtrennung des Metallpulvers vom Gas dient. Dabei kann eine thermische Isolierung 18 insbesondere für den oberen Gasraum vorgesehen sein.

Zur Durchführung des erfindungsgemässen Verfahrens wird der Schmelzetiegel 1 mit dem zu zerfasernden Metall gefüllt. Danach wird über das Ventil 13 das gasförmige Medium eingelassen. Wenn das Metall im Tiegel zu schmelzen beginnt, wird mittels der Pumpe 15 der untere Gasraum 9 auf einen Druck von z.B. 1,3x10³ bis 1,3x10⁴ Pa (10 bis 100 Torr) evakuiert und gleichzeitig über das Ventil 13 soviel Gas nachgeliefert, dass im oberen Gasraum ein Druck von z.B. 1 bar aufrechterhalten bleibt. Das zugeführte Gas kann z.B. die Temperatur der Schmelze 2 aufweisen. Wenn das Metall im Tiegel 1 geschmolzen ist, tritt am Nippel 3 ein Schmelzestrom aus, der unter der Wirkung des sich in der Gasdurchtrittsöffnung ausbildenden Druckgradienten aufgeteilt und unter der Wirkung des mit Überschallgeschwindigkeit strömenden Gases zunächst in Fasern 19 ausgezogen wird, wobei die Fasern 19 dann in Tröpfchen 20 zerfallen. Die Abkühlung erfolgt aufgrund der adiabatischen Abkühlung des gasförmigen Mediums beim Hindurchtreten durch die Öffnung 10. Wenn als gasförmiges Medium ein Inertgas eingesetzt wird, kann dieses über die Pumpe 15 und eine nicht gezeichnete Verbindungsleitung über die Gaszufuhrleitung 12 in den oberen Gasraum 8 zurückgeführt werden. Das sich bildende Metallpulver wird durch die Schleuse 16 unter Aufrechterhaltung des Gasdrucks im Gasraum 9 periodisch ausgeschleust. Die Zuführung von Metall in den Tiegel 1 kann z.B. durch Nachschieben eines Metallbarrens 21 durch die obere Tiegelöffnung 22 erfolgen, wobei der Barren in Kontakt mit der Schmelze 2 abschmilzt. Das Formteil 11, dass die Gasdurchtrittsöffnung 10 bildet, wird vorzugsweise aus wärmebeständigem Material, z.B. Keramik oder Quarzglas ausgebildet.

Fig. 2 bis 4 zeigen alternative Ausführungsformen für die Ausbildung der Gasdurchlassöffnung 10. Dabei bezeichnen die Ziffern jeweils gleiche Elemente wie in Fig. 1.

### Beispiel

In einer Vorrichtung gemäss Fig. 1 wird eine Metallschmelze aus Lötzinn mit einem Schmelzpunkt von 300°C erzeugt. Als gasförmiges Medium wird Luft eingesetzt. Im oberen Gasraum 8 herrscht ein Druck von 1 bar. Im unteren Gasraum 9 wird ein Druck von 0,01 bar aufrechterhalten. Der in der konzentrischen Gasdurchlassöffnung 10 von 3 mm Durchmesser angeordnete Nippel 3 des Quarztiegels 1 weist einen offenen Querschnitt von 0,5 mm Durchmesser und eine Wandstärke des Nippels von 0,2 mm auf. Das über die Leitung 12 zugeführte Heliumgas hat die Temperatur der Metallschmelze von 300°C. Es werden 19 g Metallpulver pro Sekunde aus einer Schmelzeausflussöffnung 3 erhalten. Das Pulver besteht aus Kugeln mit Durchmessern zwischen 5 jim und 50 µm. Der Schwerpunkt der Durchmesserverteilung liegt bei 10 um. Nur sehr wenige Pulverteilchen weisen Durchmesser von oberhalb 30 ₁1m auf. Vereinzelt werden Abweichungen von der Kugelform erhalten. Diese Pulverteilchen weisen ellipsenförmige Gestalt auf. Die einzelnen Pulverteilchen haben eine glatte Oberfläche, auf der als unterschiedlich reflektierende Bereiche einzelne Kristallite erkennbar sind, ohne dass die Kugelform gestört ist.

## Patentansprüche

1. Verfahren zur Herstellung von feinen Metallpulvern, wobei man einen Metallschmelzestrom und Gas in eine Öffnung eines Behälters einströmen lässt, wobei das Verhältnis von Gasdruck in der Nähe der Einströmöffnung oberhalb des Behälters und Gasdruck innerhalb des Behälters grösser als 5 vorgegeben wird, die Öffnung so gewählt ist, dass das Verhältnis der in den Behälter eintretenden Masseströme von Gas und Metallschmelze grösser als 8 ist und der Schmelzestrom unter der Wirkung des mit Überschallgeschwindigkeit strömenden Gases zunächst in Fasern ausgezogen wird, die Fasern in Tröpfchen zerfallen, die nach Erstarrung die Pulverteilchen bilden.

2. Verfahren nach Anspruch 1, dadurch gekennzeichnet, dass das in den Behälter einströmende Gas vor dem Einströmen eine Temperatur im Bereich zwischen dem 0,7 und 1,5fachen der Erstarrungstemperatur der Schmelze in °K aufweist.

3. Verfahren nach Anspruch 1, dadurch gekennzeichnet, dass die Metallschmelze an einer Stelle in der Behälteröffnung mit dem Gas in Berührung gebracht wird, an der der Gasdruck auf weniger als 60% des Druckes vor der Öffnung abgefallen ist.

4. Verfahren nach Anspruch 3, dadurch gekennzeichnet, dass die Metallschmelze an einer Stelle in der Behälteröffnung mit dem Gas in Berührung gebracht wird, an der der Gasdruck noch mindestens ein Fünftel, vorzugsweise mindestens ein Drittel des Druckes vor der Behälteröffnung beträgt.

5. Vorrichtung zum Herstellen von feinen Metallpulvern, mit zwei durch mindestens eine Gasdurchtrittsöffnung verbundene Gasräume, Mittel zur Erzeugung einer Druckdifferenz zwischen den beiden Gasräumen, einem in dem Gasraum mit höherem Druck angeordneten Schmelztiegel mit mindestens einer Schmelzeaustrittsöffnung, die symmetrisch koaxial bzw. konzentrisch zur Gasdurchlassöffnung angeordnet ist und wobei die Gasdurchlassöffnung so ausgestaltet ist, dass während des Betriebes der Vorrichtung das Gas bei einer bestimmten Geschwindigkeit den Schmelzestrom zunächst in Fasern auszieht und dann die Fasern in Tröpfchen zerfallen.

6. Vorrichtung nach Anspruch 5, dadurch gekennzeichnet, dass sich die Gasdurchtrittsöffnung von der Stelle des engsten Querschnitts an in Strömungsrichtung mit einem Winkel von mindestens 90°C, vorzugsweise 120° erweitert.

7. Vorrichtung nach Anspruch 5 oder 6, dadurch gekennzeichnet, dass die Schmelzeaustrittsöffnung etwa in der Ebene der engsten Stelle der Gasdurchlassöffnung mündet.

## Claims

1. Method of manufacture of fine metal powders, wherein a flow of molten metal and gas is passed into an opening of a container, the ratio of gas pressure in the vicinity of the admission port above the container and gas pressure inside the container is preset to be greater than 5, the opening is so selected that the ratio of mass flows of gas and molten metal entering the container ist greater than 8 and the flow of molten metal, under the action of the gas flowing at supersonic speed, is at first pulled out as fibres, the fibres break down into droplets which, on hardening, form the particles of powder.

2. Method according to Claim 1, characterised in that the gas flowing into the container is, before flowing in, at a temperature within the range between 0.7 and 1.5 times the hardening temperature of the melt in °K.

3. Method according to Claim 1, characterised in that the molten metal is brought into contact with the gas at a place in the container opening where the gas pressure has dropped to less than 60% of the pressure before the opening.

4. Method according to Claim 3, characterised in that the molten metal is brought into contact with the gas at a place in the container opening where the gas pressure is still at least one fifth, preferably at least one third of the pressure before the container opening.

5. Apparatus for the manufacture of fine metal powders with two gas chambers joined by at least one gas passage, means for the production of a pressure difference between the two gas chambers, one crucible disposed in the gas chamber with higher pressure with at least one metal outlet which is disposed symmetrically coaxially or concentrically with the gas passage, the gas passage being so constructed that during the operation of the apparatus the gas first pulls out the flow of molten metal at a specific speed as fibres, and then the fibres disintegrate as droplets.

6. Apparatus according to Claim 5, characterised in that the gas passage widens out from the place of narrowest cross-section in the direction of flow at an angle of at least 90°, preferably 120°.

7. Apparatus according to Claims 5 or 6, characterised in that the molten metal outlet opens out substanitially in the plane of the narrowest place of the gas passage.

## Revendications

1. Procédé de fabrication de fines poudres métalliques, dans lequel on laisse affluer un courant de métal en fusion et du gaz dans une ouverture d'un réservoir, le rapport entre la pression du gaz au voisinage de l'ouverture d'admission située en amont du réservoir et la pression du gaz à l'intérieur du réservoir, est fixé à l'avance à une valeur supérieure à 5, l'ouverture est choisie de telle façon que le rapport entre le débit massique du gaz et celui du métal en fusion entrant dans le réservoir soit supérieur à 8 et le courant de métal en fusion est d'abord étiré en filaments sous l'action du gaz s'écoulant à une vitesse supersonique, les filaments se désintégrant en gouttelettes qui forment après solidification les particules de la poudre.

2. Procédé selon la revendication 1, caractérisé en ce que le gaz affluant dans le réservoir présente avant son admission une température se situant dans l'intervalle entre 0,7 fois et 1,5 fois la température de solidification en °K de la matière en fusion.

3. Procédé selon la revendication 1, caractérisé en ce que le métal en fusion est mis en contact avec le gaz en un endroit de l'ouverture du récipient où la pression du gaz est tombée à moins de 60% de la pression régnant en amont de l'ouverture.

4. Procédé selon la revendication 3, caractérisé en ce que le métal en fusion est mis en contact avec le gaz en un endroit de l'ouverture du récipient où la pression du gaz est encore au moins égale à un cinquième, et de préférence au moins égale à un tiers, de la presssion régnant en amont de l'ouverture du récipient.

5. Dispositif pour fabriquer de fines poudres métalliques, comprenant deux enceintes à gaz reliées entre elles par au moins une ouverture de passage du gaz, des moyens pour etablir une difference de pression entre les deux enceintes à gaz, un creuset disposé dans l'enceinte à gaz où la pression est la plus elevée et comportant au moins une ouverture de sortie de la matière en fusion qui est disposée de façon symetrique coaxialement ou concentriquement par rapport a l'ouverture de passage du gaz, et dans lequel l'ouverture de passage du gaz est agencée de telle façon que, au cours du fonctionnement du dispositif, le gaz étire d'abord en filaments le courant de la matière en fusion grâce à une vitesse déterminée et les filaments se désintègrent ensuite en gouttelettes.

6. Dispositif selon la revendication 5, caractérisé en ce que, à partir de sa zone de moindre section, l'ouverture de passage du gaz s'élargit dans le sens du courant, selon un angle d'au moins 90° et de préférence de 120°.

7. Dispositif selon la revendication 5 ou 6, caractérisé en ce que l'ouverture de sortie de la matière en fusion débouche à peu près dans le plan de la partie la plus étroite de l'ouverture de passage du gaz.
